# EUROPÄISCHE PATENTSCHRIFT

(11) **EP 0 207 268 B1**
(45) Veröffentlichungstag und Bekanntmachung des Hinweises auf die Patenterteilung: **16.08.1989**
(21) Anmeldenummer: 86106579.5
(22) Anmeldetag: 14.05.1986
(51) Int. Cl.: C22C 21/00

(54) **Aluminiumlegierung, geeignet für rasche Abkühlung aus einer an Legierungsbestandteilen übersättigten Schmelze**
Aluminium alloy suitable for the rapid cooling of a melt supersaturated with alloying elements
Alliage d'aluminium apte au refroidissement rapide à partir d'une masse fondue sursaturée en éléments d'alliage

(30) Priorität: 26.06.1985 CH 2712/85
(43) Veröffentlichungstag der Anmeldung: 07.01.1987
(73) Patentinhaber: BBC Brown Boveri AG, CH-5401 Baden (CH)
(72) Erfinder: Couper, Malcolm James, Dr., CH-5400 Ennetbaden (CH)

(56) Entgegenhaltungen:
- FR-A- 1 034 260
- US-A- 4 347 076
- CHEMICAL ABSTRACTS, Band 102, Nr. 6, 11. Februar 1985, Seite 237, Zusammenfassung Nr. 49640x, Columbus, Ohio, US; W.W. PARK et al.: "The aging phenomena in rapidly quenched aluminum-chromium-X alloys"
- CHEMICAL ABSTRACTS, Band 101, Nr. 6, 6. August 1984, Seite 236, Zusammenfassung Nr. 42250r, Columbus, Ohio, US

## Beschreibung

Die Erfindung geht aus von einer Aluminiumlegierung, geeignet für rasche Abkühlung aus einer an Legierungsbestandteilen übersättigten Schmelze nach der Gattung des Oberbegriffs des Anspruchs 1.

Aus der Pulvermetallurgie ist bekannt, dass die Eigenschaften von gepressten und gesinterten bzw. heissgepressten Körpern aus ALuminiumlegierungen weitgehend durch die Eigenschaften des verwendeten Pulvers bestimmt werden. Neben der chemischen Zusammensetzung spielen Partikelgrösse und Mikrostruktur eine wesentliche Rolle. Letztere beiden hängen nun wiederum wesentlich von der Abkühlungsgeschwindigkeit ab. Diese sollte so hoch wie möglich sein. Um zu höheren Warmfestigkeiten von Körpern aus Aluminiumlegierung zu gelangen sind schon verschiedene Verfahren und Werkstoffzusammensetzungen vorgeschlagen worden (Vergl. US-A-4 379 719; US-A-4 389 258; EP-A-0 000 287). Durch hohe Abkühlgeschwindigkeiten werden Seigerungen vermieden und die Löslichkeitsgrenze für Legierungselemente erhöht, so dass durch geeignete Warmbehandlung oder thermomechanische Behandlung feinere Ausscheidungen mit höheren Festigkeitswerten erzielt werden können. Ausserdem besteht die Möglichkeit der Bildung vorteilhafter metastabiler Phasen, die sich unter konventionellen Abkühlungsbedingungen nicht einstellen lassen. Weitere günstige Eigenschaften, die sich durch hohe Abkühlungsgeschwindigkeiten erzielen lassen, sind erhöhter Korrosionswiderstand und bessere Zähigkeit der Legierungen.

Die in obigen Veröffentlichungen zitierten Aluminiumlegierungen gehören vorwiegend einem Typ mit verhältnismässig hohen Eisengehalten an. Diese haben im als Pulver, Flocken, Bänder nach rascher . Abkühlung aus einer Schmelze vorliegenden primären Erstarrungszustand sehr hohe Festigkeiten und bereiten bei der nachfolgenden Verdichtung zu Presskörpern Schwierigkeiten. Entweder werden höhere Drücke oder höhere Temperaturen benötigt, was einerseits aufwendig ist, andererseits die Gefahr in sich schliesst, die optimale Mikrostruktur für das Enderzeugnis nicht zu erreichen (Vergl. J. Duszcuzyk and P. Jongenburger, TMS-AIME Meeting, New York, 24 - 28 Geb. 1985; R. J. Wanhill, PM Aerospace Materials Conference, Berne, Nov. 1984; G.J. Hildeman, D.J. Lege and A.K. Vasudevan, High Strength PM Aluminum Alloys, eds. Koczak and Hildeman, 1982, p. 249).

Chrom- und manganhaltige Aluminiumlegierungen, welche die Bildung von übersättigten festen Lösungen ermöglichen sind weicher und duktiler und demzufolge als Pulver besser zu verdichten und zu verarbeiten (Vergl. P. Furrer and H. Warlimont, Mat. Sci. and Eng. 28, 1977, 127; R. Yearim and D. 'Schecktman, Met. Trans A., 13A, 1891-1898, 1982; EP-A-0 105 595; I.R. Hughes, G. J. Marshall and W. S. Miller, 5th Conference on Rapidly Quenched Metals, Würzburg, Sept. 1984).

Obwohl zurzeit beachtliche Resultate, insbesondere erhöhte Warmfestigkeit im Temperaturbereich von 250 bis 300_{°}C - wo konventionelle Aluminiumlegierungskörper praktisch keine nennenswerten Festigkeitseigenschaften mehr anbieten konnten - erreicht werden konnten, lassen die Eigenschaften der vorgeschlagenen pulvermetallurgisch hergestellten Werkstücke noch zu wünschen übrig. Dies gilt insbesondere für die warmfestigkeit, die Zähigkeit die Duktilität und die Ermüdungsfestigkeit, im Temperaturbereich von Raumtemperatur bis ca. 250°C.

Es besteht daher ein grosses Bedürfnis nach weiterhin verbesserten Legierungen zur Herstellung von geeigneten Pulvern, insbesondere bezüglich ihrer kombinierten Eigenschaften.

Der Erfindung liegt die Aufgabe zugrunde, Aluminiumlegierungen anzugeben, die sich für die Herstellung von ultrafeinkörnigen Pulvern aus an Legierungsbestandteilen übersättigten Schmelzen mit verbesserten mechanischen und Gefügeeigenschaften gut eignen. Es sollen insbesondere Zusammensetzungen angestrebt werden, welche unter den vorgeschlagenen Abkühlungsbedingungen duktile, leicht verarbeitbare Strukturen und Phasen bilden, welche sich durch geeignete Wärmebehandlungen in ihren Festigkeitseigenschaften und ihrer Zähigkeit noch steigern lassen.

Diese Aufgabe wird durch die im kennzeichnenden Teil des Anspruchs 1 angegebenen Merkmale gelöst.

Der Leitgedanke der Erfindung besteht darin, die Eigenschaften der binären AI/Cr-Legierungen (übersättigte feste Lösung, Bildung von Alₗ₃Cr₂-Dispersoiden durch Zulegieren von Vanadium und gegebenenfalls von geringen Mengen weiterer Zusätze zu verbessern. Durch die Möglichkeit der Bildung der intermetallischen Verbindung AlₗoV, welche eine niedrige Dichte, also ein grosses spezifisches Volumen aufweist, wird im Endprodukt der Volumenanteil an festigkeitssteigenden fein verteilten Dispersoiden drastisch erhöht. Ausserdem wirkt sich die gleichzeitige Anwesenheit von Chrom und Vanadium durch gegenseitige unterstützende Wirkung günstig auf die thermische Stabilität, die Warmfestigkeit und die Zähigkeit bei gleichzeitig guter Duktilität der Legierung aus.

Die Erfindung wird anhand der nachfolgenden Ausführungsbeispiele beschrieben.

### Ausführunasbeisciel 1:

Es wurde eine Aluminiumlegierung der nachfolgenden Zusammensetzung hergestellt:

Zunächst wurde aus den reinen Komponenten Al, Cr und V im, Induktionsofen unter Vakuum im Siliziumkarbidtiegel eine Legierung erschmolzen und in einen wassergekühlte Kupferkokille abgegossen. Der erstarrte Gussbarren wog ca. 1,5 kg. Er wurde mechanisch in kleinere Stücke zerteilt, welche in einen Siliziumkarbidtiegel der Zerstäubungsvorrichtung gegeben wurden. Der Behälter dieser Vorrichtung wurde hierauf bis auf einen Restdruck von ca. 1,5 Pa evakuiert, mit Stickstoff geflutet, nochmals evakuiert, wieder mit Stickstoff geflutet und ein weiteres Mal evakuiert. Unter diesen Bedingungen wurde die Charge mittels einer induktiven Heizvorrichtung geschmolzen und auf eine Temperatur von 1150 °C gebracht. Nun wurde der Behälter mit Stickstoff gefüllt und die induktive Heizung abgestellt. Durch Anheben des Graphitstopfens im Tiegel wurde dessen Bodenöffnung freigegeben und die Schmelze der darunter befindlichen Zerstäubungsdüse zugeführt. Diese, mit einer zentralen, axial in der Höhe verschiebbaren Hülse ausgerüsteten Düse wurde nun mit Stickstoff unter einem Druck von 8 MPa beaufschlagt. Das im Stickstoffstrom suspendierte Pulver wurde anschliessend in einem Zyklon ausgeschieden. Nach ca. 3 min war die Zerstäubung beendet. Die Betriebsparameter - geringe Zuflussgeschwindigkeit der Schmelze, hohe Gasgeschwindigkeit des zerstäubenden Stickstoffs - wurden so eingestellt, dass ein Pulver von sehr feiner Körnung erzeugt wurde. Der grösste Partikeldurchmesser des Pulvers war 40 µm, der Durchschnitt ca. 25 J.Lm. Allenfalls anfallende, das Mass von 40 µm übersteigende Partikel wurden durch ein Sieb zurückgehalten. Bei dieser Art von Zerstäubungsprozess betrug die mittlere Abkühlungsgeschwindigkeit für die zu Partikeln zerstäubten Legierungströpfchen über 106_{°}C/s.

Das Legierungspulver wurde nun in eine dünnwandige zylindrische Aluminiumdose von 70 mm Durchmesser und 250 mm Höhe abgefüllt. Die Dose wurde evakuiert, auf 450_{°}C aufgeheizt und unter Vakuum bei dieser Temperatur während 2 h belassen. Der Restgasdruck betrug ca. 0,15 Pa. Die Dose wurde dann durch Zusammendrücken des Absaugstutzens vakuumdicht verschlossen und in eine Presse eingelegt. Das eingekapselte Legierungspulver wurde bei 450_{°}C auf 96 % der theoretischen Dichte des kompakten Werkstoffs verdichtet. Der verdichtete und abgekaltete Rohling wurde durch mechanische Bearbeitung von seiner Aluminiumhülle befreit und als Pressbolzen in eine Strangpresse einge setzt. Es wurde ein Stab von 15 mm Durchmesser bei einer Temperatur von 460_{°}C gepresst (Reduktionsverhältnis 1:22).

Während der Durchführung des Verfahrens sowie am Endprodukt wurden die Festigkeits- und Duktilitätswerte überwacht. Am frisch aus der Schmelze erstarrten Material ohne jegliche Wärmebehandlung konnte unter anderem eine Vickershärte von 120 (HV) gemessen werden, woraus sich auf gute Duktilität schliessen liess. An einem fertigen stranggepressten Probekörper wurde die Vickershärte bei Raumtemperatur nach einer Wärmebehandlung bei einer Temperatur von 400_{°}C und einer Dauer von 1 h mit 190 (HV) bestimmt. Dieser Anstieg zeigt nicht nur die markante Wirkung der härtenden Dispersoide sondern auch deren hervorragende thermische Stabilität.

### Ausführungsbeispiel 2:

Die zu untersuchende Aluminiumlegierung hatte folgende Zusammensetzung:

Aus passenden AI/Cr- und AIN-Vorlegierungen wurde im Tonerdetiegel unter Inertgasatmosphäre im Induktionsofen eine Legierung erschmolzen und ein Barren von ca. 1 kg Masse gegossen. 400 g dieses Barrens wurden in einer Vorrichtung induktiv geschmolzen und als Strahl unter hohem Druck in erster Gasphase gegen den Umfang einer mit 12 m/s Umfangsgeschwindigkeit vorliegenden, gekühlten Kupferscheibe geschleudert sogenanntes "melt- spinning"-Verfahren). Durch die hohe Abkühlungsgeschwindigkeit wurde ein ultra-feinkörniges Band von ca. 30gm Dicke erzeugt. Das Band wurde zerstossen und zu feinkörnigem Pulver zermahlen. Daraufhin wurde eine zylindrische Kapsel aus duktilem Aluminiumblech von 60 mm Durchmesser und 60 mm Höhe mit dem Pulver gefüllt, evakuiert und verschweisst. Dann wurde die gefüllte Kapsel bei 420°C unter einem Druck von 200 MPa zur vollen theoretischen Dichte heissgepresst. Die Kapsel wurde durch mechanische Bearbeitung entfernt und der gepresste Körper als Pressbolzen von 40 mm Durchmesser in eine Strangpresse mit einem Reduktionsverhältnis von 25:1 eingesetzt und bei 400_{°}C zu einem Stab von 8 mm Durchmesser verpresst.

Die Prüfung ergab folgende Resultate: Das primär aus der übersättigten Schmelze durch schnelle Abkühlung erstarrte Band wies eine Vickershärte von 135 (HV) auf. Der fertige stranggepresste Körper wurde einer Wärmebehandlung bei einer Temperatur von 400°C und einer Dauer von 2 h unterzogen. Er zeigte eine Vickershärte von 205 (HV), was auf hohe Festigkeit schliessen liess.

### Ausführunasbeisciel 3:

Es wurde zunächst eine Aluminiumlegierung der folgenden Zusammensetzung hergestellt:

Die Legierung wurde nach dem unter Beispiel 1 angegebenen Verfahren zu einem ultrafeinkörnigen Pulver von 20 wm mittlerer Partikelgrösse zerstäubt, verdichtet, gepresst und zu einem Rundstab weiterverarbeitet.

Die Probekörper zeigten folgende Festigkeitswerte:
- Unbehandelt, Raumtemperatur:

- Nach einer Wärmebehandlung bei 250_{°}C/100 h, geprüft bei einer Temperatur von 250_{°}C:

Die letzteren Werte lassen die ausgezeichneten Festigkeits-, Zähigkeits- und Duktilitätseigenschaften dieser Legierung erkennen. Sie liegen bei einer Temperatur von 250_{°}C immer noch so hoch wie diejenigen konventioneller, nach üblichen Methoden hergestellter Aluminiumlegierungen bei Raumtemperatur.

### Ausführungsbeispiel 4:

Die erschmolzene Legierung hatte folgende Zusammensetzung:

Bei der Herstellung wurde genau gleich wie unter Beispiel 2 angegeben, vorgegangen.

Das aus der Schmelze direkt erstarrte Band hatte eine Vickershärte von 140 (HV). Der fertige Probekörper wies nach einer Wärmebehandlung bei 400_{°}C während einer Dauer von 1 h eine Vickershärte (bei Raumtemperatur gemessen) von 185 (HV) auf.

Die Erfindung ist nicht auf die Ausführungsbeispiele beschränkt. Die Aluminiumlegierung kann prinzipiell uas 2 bis 5,5 Gew.-% Cr, 2 bis 5,5 Gew.- % V sowie gegebenenfalls einem oder mehreren der Metalle Mo, Zr Ti oder Fe in einem Gehalt von total höchstens 1 Gew.-%, Rest AI bestehen, wobei der totale Gehalt an allen Legierungselementen höchstens 10 Gew.-% beträgt.

Die Aluminiumlegierung soll vorzugsweise mindestens 1,2 Gew.-% der Phase Al₁₃Cr₂ und mindestens 1,1 Gew.-% der Phase AhoV eingelagert in eine feste Lösung enthalten.

Das Gefüge der Aluminiumlegierung soll ferner vorzugsweise mindestens 1,2 Gew.-% der Phase AI₁₃Cr₂ und mindestens 1,1 Gew.-% der Phase Al₁₀V als fein verteiltes Dispersoid von höchstens 0,1 µm Partikeldurchmesser enthalten.

## Patentansprüche

1. Aluminumlegierung, geeignet für rasche Abkühlung aus einer an Legierungsbestandteilen übersättigten Schmelze, dadurch gekennzeichnet, dass sie aus 2 bis 5,5 Gew.-% Cr, 2 bis 5,5 Gew.-% V, Rest AI oder dass sie aus 2 bis 5,5 Gew.-% Cr, 2 bis 5,5 Gew.-% V, sowie einem oder mehreren der Metalle Mo, Zr, Ti oder Fe in einem Gehalt von total höchstens 1 Gew.-%, Rest AI besteht, und dass der totale Gehalt an allen Legierungselementen höchstens 10 Gew.-% beträgt.

2. Aluminiumlegierung nach Anspruch 1, dadurch gekennzeichnet, dass sie 5 Gew.-% Cr und 2 Gew.- % V enthält.

3. Aluminiumlegierung nach Anspruch 1, dadurch gekennzeichnet, dass sie 4,5 Gew.-% Cr und 2,5 Gew.-% V enthält.

4. Aluminiumlegierung nach Anspruch 1, dadurch gekennzeichnet, dass sie 4,5 Gew.-% Cr, 2 Gew.- % V und 1 Gew.-% Mo enthält.

5. Aluminiumlegierung nach Anspruch 1, dadurch gekennzeichnet, dass sie 5,1 Gew.-% Cr und 3,0 Gew.-% V enthält.

6. Aluminiumlegierung nach Anspruch 1, dadurch gekennzeichnet, dass sie mindestens 1,2 Gew.-% der Phase Ah3Cr2 und mindestens 1,1 Gew.-% der Phase AhoV eingelagert in eine feste Lösung enthält.

7. Aluminiumlegierung nach Anspruch 1, dadurch gekennzeichnet, dass sie mindestens 1,2 Gew.-% der Phase AI₁₃Cr₂ und mindestens 1,1 Gew.-% der Phase ALₗoV als fein verteiltes Dispersoid von höchstens 0,1 µm Partikeldurchmesser enthält.

## Claims

1. Aluminium alloy suitable for rapid quenching from a melt supersaturated with alloy components, characterized in that it consists of 2 to 5.5% by weight of Cr and 2 to 5.5% by weight of V, the remainder being Al, or in that it consists of 2 to 5.5% by weight of Cr, 2 to 5.5% by weight of V, and one or more of the metals Mo, Zr, Ti or Fe in a total amount of not more than 1 % by weight, the remainder being AI, and in that the total content of all alloy elements is not more than 10% by weight.

2. Aluminium alloy according to Claim 1, characterized in that it contains 5% by weight of Cr and 2% by weight of V.

3. Aluminium alloy according to Claim 1, characterized in that it contains 4.5% by weight of Cr and 2.5% by weight of V.

4. Aluminium alloy according to Claim 1, characterized in that it contains 4.5% by weight of Cr, 2% by weight of V and 1% by weight of Mo.

5. Aluminium alloy according to Claim 1, characterized in that it contains 5.1% by weight of Cr and 3.0% by weight of V.

6. Aluminium alloy according to Claim 1, characterized in that it contains at least 1.2% by weight of the phase A1₁₃Cr₂ and at least 1.1% by weight of the phase AI₁₀V incorporated in a solid solution.

7. Aluminium alloy according to Claim 1, characterized in that it contains at least 1.2% by weight of the phase Ah₁₃Cr₂ and at least 1.1% by weight of the phase Ah₁₀V as a finely divided dispersoid having a particle diameter of not more than 0.1 µm.

## Revendications

1. Alliage d'aluminium, apte au refroidissement rapide à partir d'un bain de fusion sursaturé en composants d'alliage, caractérisé en ce qu'il se compose, en poids, de 2 à 5,5% Cr, 2 à 5,5% V, le reste étant de l'aluminium ou en ce qu'il se compose, en poids, de 2 à 5,5% Cr, 2 à 5,5% V, ainsi que d'un ou plusieurs des métaux Mo, Zr, Ti ou Fe en une teneur totale de 1 % en poids au maximum, le reste étant de l'aluminium, et en ce que la teneur totale de l'ensemble des éléments d'alliage s'élève au maximum à 10% en poids.

2. Alliage d'aluminium suivant la revendication 1, caractérisé en ce qu'il contient, en poids, 5% Cr et 2% V.

3. Alliage d'aluminium suivant la revendication 1, caractérisé en ce qu'il contient, en poids, 4,5% Cr et 2,5% V.

4. Alliage d'aluminium suivant la revendication 1, caractérisé en ce qu'il contient, en poids, 4,5% Cr, 2% V et 1% Mo.

5. Alliage d'aluminium suivant la revendication 1, caractérisé en ce qu'il contient, en poids, 5,1% Cr et 3,0% V.

6. Alliage d'aluminium suivant la revendication 1, caractérisé en ce qu'il contient au moins 1,2% en poids de la phase Ah3Cr2 et au moins 1,1% en poids de la phase AI₁₀V déposés en une solution solide.

7. Alliage d'aluminium suivant la revendication 1, caractérisé en ce qu'il contient au moins 1,2% en poids de la phase AI₁₃Cr₂ et au moins 1,1% en poids de la phase AI₁₀V sous la forme de dispersoïde finement réparti ayant un diamètre de particules de 0,1 µm au maximum.
